# EUROPÄISCHE PATENTSCHRIFT

(11) **EP 0 026 757 B1**
(45) Veröffentlichungstag und Bekanntmachung des Hinweises auf die Patenterteilung: **20.02.1985**
(21) Anmeldenummer: 80890108.6
(22) Anmeldetag: 24.09.1980
(51) Int. Cl.: C23C 2/06

(54) **Verfahren zum Feuerverzinken von Eisen- oder Stahlgegenständen**
Process for hot galvanizing iron and steel articles
Procédé de zingage à chaud d'articles en fer ou en acier

(30) Priorität: 26.09.1979 AT 6306/79
(43) Veröffentlichungstag der Anmeldung: 08.04.1981
(73) Patentinhaber: VOEST-ALPINE Aktiengesellschaft, A-1011 Wien (AT)
(72) Erfinder: Hans, Walter, A-8652 Kindberg/Aumühl (AT); Moschinger, Hans, A-8670 Krieglach (AT); Spreitzhofer, Reiner, A-8670 Krieglach (AT)
(74) Vertreter: Kretschmer, Adolf

## Beschreibung

Die Erfindung bezieht sich auf ein Verfahren zum Feuerverzinken von Eisen- oder Stahlrohren in automatischen Verzinkungsanlagen, bei welchem die zu verzinkenden Rohre nach dem Entfetten, Beizen, Spülen, Aufbringen von Flußmitteln und gegebenenfalls Trocknen in ein Zinkbad eingetaucht werden und nach dem Ausbringen aus dem Zinkbad abgeblasen und abgeschreckt werden.

Insbesondere für die Verwendung bei Trinkwasserleitungen wird die erforderliche Zinkauflage in qlm² vorgeschrieben. Die -Zinkauflage umfaßt hiebei neben der Reinzinkschicht sämtliche durch Diffusionsvorgänge auftretende Eisen-Zink-Legierungen. Bei den bekannten Verfahren zum Feuerverzinken von Eisen- oder Stahlgegenständen werden die Oberflächen der zu verzinkenden Gegenstände durch Beizen, Aufbringen von Flußmitteln und gegebenenfalls Trocknen im Trockenofen vorbereitet, worauf sie in das Zinkbad eingebracht werden. Die Zinkbadtemperatur beträgt bei den bekannten Verfahren zumindest 450 bis 465 °C und bei Stahlrohren wird üblicherweise eine Tauchdauer im Zinkbad von ca. 120 s eingehalten. Nach dem Ausbringen der Rohre aus dem Zinkbad werden diese mit Preßluft abgeblasen und mit Dampf ausgeblasen. Üblicherweise wird auf Grund der erforderlichen Handhabungszeit und um eine glatte und glänzende Oberfläche zu erzielen, bis zum Eintauchen in das Wasserabschreckbad eine Zeit von etwa 10 s benötigt. Das Wasserabschreckbad weist zumeist eine Temperatur von etwa 50 bis 60 °C auf.

Für die Herstellung von korrosionsbeständigem, vergütetem Spannstahl wurde bereits vorgeschlagen, die Vergütung unmittelbar in einem Zinkbad vorzunehmen, wodurch das Patentieren des Drahtes mit dem Verzinken kombiniert wird. Auf diese Weise werden weitere Wärmebehandlungen vermieden, wobei die Zeitdauer der Einwirkung des Zinks im Bad ausschließlich durch die gewünschte Vergütungsbehandlung bestimmt ist. Aus der DE-OS 2 711 041 ist es bekanntgeworden, ein Salz-Zinkbad zum Abschrecken von der Rekristallisationstemperatur auf die Vergütungstemperatur zu verwenden, worauf anschließend eine Wärmebehandlung, insbesondere eine Vergütungs- und Kontrollbehandlung bei Temperaturen zwischen 300 °C und 400 °C durch Erhitzen für die Ausbildung des gewünschten Gefüges im Blech vorgesehen ist. Hiedurch soll die Duktilität des Metalls erhöht werden.

Die vorliegende Erfindung zielt nun darauf ab, den Zinkverbrauch, das heißt die aus dem Zinkbad aufgenommene Zinkmenge zur Erzielung einer bestimmten Zinkauflage in g/m² so gering wie möglich zu halten, ohne eine Einbuße der Korrosionsbeständigkeit hinzunehmen.

Die Erfindung zielt weiter darauf ab, die Gefahr einer Diffusion von Eisen aus den zu verzinkenden Gegenständen in das Zink des Bades so gering wie nur möglich zu halten und auch auf diese Weise den Zinkverbrauch zur Erzielung einer bestimmten Zinkauflage zu vermindern. Zur Lösung dieser Aufgabe besteht die Erfindung darin, daß die zu verzinkenden Rohre in das Zinkbad bis zur Aufnahme einer Zinkmenge/m² getaucht werden, welche nach dem Abblasen mit Luft und/oder Wasserdampf einem Flächengewicht der Zinkauflage/m² entspricht, welches geringer ist als das gewünschte Flächengewicht der Zinkauflage/M² und höchstens 95% des gewünschten Flächengewichtes der Zinkauflage/M² entspricht, daß die verzinkten Rohre nach dem Ausbringen aus dem Zinkbad bei Temperaturen von über 250 °C bis zum Anwachsen der Zinkauflage auf das gewünschte Flächengewicht/m^{z} gehalten werden, wobei eine intermetallische Zink-Eisenlegierungsschicht über einen Teilbereich von wenigstens 60 % der Schichtstärke der Zinkauflage durch Diffusion von Eisen in das Zink erzielt wird und eine äußerste Schicht der Zinkauflage von reinem Zink gebildet wird, und daß hierauf die verzinkten Rohre in an sich bekannter Weise abgeschreckt werden.

Dadurch, daß die Tauchzeit im Zinkbad so gewählt wird, daß nach dem Abblasen eine Zinkmenge/m² auf dem zu verzinkenden Gegenstand verbleibt, welche geringer ist als das gewünschte Flächengewicht der Zinkauflage/m² und höchstens 95% des gewünschten Flächengewichtes der Zinkauflage/m² entspricht, wird erreicht, daß weniger Zink aus dem Bad ausgebracht wird. Es wird somit die Tauchzeit gegenüber den bekannten Verfahren verkürzt und es kann auch durch erhöhte Gebläseleistungen ein starkes Abblasen bzw. Abstreifen des an der Oberfläche der zu verzinkenden Gegenstände anhaftenden Zinkes erzielt werden. Um nun die gewünschte Zinkauflage/m² zu erzielen, werden die Gegenstände anschließend bei Temperaturen über 250 °C gehalten. Bei solchen Temperaturen von über 250 °C finden Diffusionsvorgänge statt, bei welchen Eisen in die Zinkschicht diffundiert und auf Kosten der Reinzinkschicht eine Legierungsschicht ausgebildet wird. Diese durch Diffusion gebildete Eisen-Zink-Legierungsschicht führt nun bei einer Bestimmung der Gesamtzinkauflage zu höheren Werten für die Zinkauflage. Durch das Anwachsen der Eisen-Zink-Legierungsschichten nach dem Herausheben der verzinkten Gegenstände aus dem Bad wird verhindert, daß Eisen in das Zinkbad diffundiert und es wird gleichzeitig die erforderliche Zinkauflage durch Wahl der entsprechenden Haltezeit bei Temperaturen von über 250 °C durch Diffusionsvorgänge und Legierungsbildung erzielt. Erst ein Abkühlen auf Temperaturen unterhalb 250 °C stoppt die Diffusionsvorgänge und damit die weitere Legierungsbildung. Die Qualität der Verzinkung wird nicht beeinträchtigt, da auch Eisen-Zink-Legierungsschichten einen sehr guten Korrosionsschutz ergeben. Die Nachlegierungszeit soll lediglich dadurch begrenzt werden, daß die Diffusionsvorgänge nicht so weit gehen, daß keine Reinzinkschicht mehr verbleibt.

Vorzugsweise werden die Gegenstände in das Zinkbad bis zur Aufnahme einer Zinkmenge/m² getaucht, welche nach dem Abblasen mit Luft und/oder Wasserdampf etwa 85% des gewünschten Flächengewichtes der Zinkauflage/m^{z} entspricht. Auf diese Weise sind Einsparungen an Zink von bis zu 15 % ohne weiteres möglich, wobei bei dieser Betrachtung nicht berücksichtigt ist, daß auch die geringere Verunreinigung des Zinkbades durch Eisen eine bedeutende Verbesserung der Wirtschaftlichkeit zur Folge hat.

Die Haltezeit bei Temperaturen von über 250 °C wird vorzugsweise so bemessen, daß die Zinkauflage/m² um wenigstens 10 %, vorzugsweise wenigstens 15 %, durch Legierungsbildung anwächst. Hiebei können vorzugsweise die verzinkten Gegenstände nach dem Ausbringen aus dem Zinkbad bis zur Ausbildung einer intermetallischen Zink-Eisen-Legierungsschicht über wenigstens 75% der Schichtstärke der Zinkauflage bei Temperaturen von über 250 °C gehalten werden. Die Ausbildung der Eisen-Zink-Legierungsschicht kann sich bevorzugt über wenigstens 80 %, insbesondere 90 %, der Schichtstärke der Zinkauflage erstrecken, wobei die Obergrenze lediglich dadurch gegeben ist, daß eine äußerste Schicht der Zinkauflage, vorzugsweise mit einer Schichtstärke von maximal 5 % der Gesamtstärke der Zinkauflage, welche von reinem Zink gebildet sein soll, erhalten bleiben soll. Vorzugsweise werden hiefür die Gegenstände nach dem Ausbringen aus dem Zinkbad zwischen 10 und 120 s, vorzugsweise wenigstens 20 s, insbesondere 60 bis 90 s, auf Temperaturen von über 250 °C, vorzugsweise über 300 °C, gehalten.

Erfindungsgemäß kommen Tauchzeiten von 20 bis 180 s, vorzugsweise 20 bis 120 s, in Frage, worauf die verzinkten Gegenstände an erhitzter ruhender Luft oder in Wasserdampfatmosphäre gehalten werden. Als besonders vorteilhaft hat es sich herausgestellt, wenn die Haltezeit bei Temperaturen von über 250 °C nach dem Ausbringen der Gegenstände aus dem Zinkbad länger bemessen wird als die Tauchzeit der Gegenstände in das Zinkbad. Auf diese Weise wird ein minimaler Zinkverbrauch gewährleistet.

In vorteilhafter Weise wird das Verfahren als Naßverzinkung durchgeführt. Bei der Naßverzinkung gelangen beispielsweise Rohre mit wesentlich geringeren Temperaturen in das Zinkbad, als dies nach. einem Trockenofen der Fall wäre. Da Diffusionsvorgänge erst bei 250 °C einsetzen, wird auf diese Weise die Zeit, bis zu welcher Diffusionsvorgänge im Zinkbad noch nicht ablaufen können, verlängert. Die Diffusionsvorgänge sollen im Bad so gering wie nur möglich gehalten werden und erst außerhalb des Zinkbades über die Haltezeit ablaufen..Es ist daher erfindungsgemäß vorteilhaft, ein Zinkbad mit einem Zusatz von Aluminium im Ausmaß von 0,08 bis 0,5, vorzugsweise 0,2 Gew.%, einzusetzen, da ein solcher Zusatz von Aluminium die Diffusionsvorgänge und damit die Legierungsbildung im Bad weitgehend unterdrückt.

Durch das erfindungsgemäße Verfahren wird somit das Verhältnis Legierungsschicht zu Reinzinkschicht beim Aufbringen der Zinkauflage gesteuert und durch den gegenüber bekannten Verfahren wesentlich erhöhten Anteil der Legierungsschicht an der Gesamtzinkauflage eine Einsparung von Zink bei der Verzinkung erzielt.

Die Erfindung wird nachfolgend an Hand von Vergleichsversuchen näher erläutert.

Es wurden Rohre verschiedener Dimensionen einmal ohne verlängerte Legierungszeiten und einmal mit verlängerten Haltezeiten nach dem Ausbringen aus dem Zinkbad verzinkt. Es wurde darauf die Zunahme der Zinkauflage in Prozent bei der Verlängerung der Haltezeit außen und innen bestimmt. Es wurde weiters die Verteilung der Zinkauflage auf die Außen- und Innenseite von Rohren bestimmt, wobei sich überraschenderweise bei größeren Rohrdimensionen eine Vergleichmäßigung der Verteilung auf die Außen- und Innenseite ergab. Die Ergebnisse sind in der nachfolgenden Tabelle 1 zusammengefaßt.

Die Erfindung wird weiters an Hand von in den Figuren der Zeichnung dargestellten Diagrammen näher erläutert, in welchen zusätzlich zur ermittelten Zinkauflage bei unterschiedlichen Haltezeiten auf Temperaturen von über 250 °C auch noch die Verteilung der Zinkauflagen über die Länge des Rohres ersichtlich ist.

In Fig. 1 sind die Verhältnisse für ein 1/2₋Zollrohr, in Fig. 2 für ein 3/4-Zollrohr, in Fig. 3 für ein 6/4-Zollrohr, in Fig. 4 für ein 3-Zollrohr und in Fig. 5 wiederum für ein 1/2-Zollrohr dargestellt.

In Fig. 1 bis 5 sind auf der Ordinate die Zinkauflage in g/m² und auf der Abszisse die Länge des Rohres aufgetragen, wobei 1 dem Rohranfang und 12 dem Rohrende entspricht.

In den Fig. 1 bis 3 wurde zur besseren Vergleichbarkeit eine einheitliche Tauchzeit von 110 s eingehalten. In Fig. 1 betrug die Ausziehgeschwindigkeit aus dem Bad einheitlich 0,7 m/s. Es wurde ein Abstreifdruck von 1,2 bar und ein Ausblasdruck von 5 bar bei einer Ausblaszeit von 0,8 s eingehalten. Die mit 1 bezeichneten Kurven geben die Werte für die Zinkauflage wieder, welche durch eine Abschreckung 12 s nach dem Ausbringen aus dem Bad erzielt wurden. Die durchgezeichnete Linie gibt die an der Außenseite des Rohres gemessenen Werte wieder, während die entsprechende strichlierte Kurve die Werte im Inneren des Rohres darstellt. Die Probenlänge wurde einheitlich mit 500 mm bemessen.

Mit 2 sind durchgehend die außen gemessenen Werte und strichliert die innen gemessenen Werte nach einer Haltezeit von 60 s dargestellt. Die Kurven 3 geben die entsprechenden Werte nach einer Haltezeit von 90 s wieder. Die Rohre wurden während der Haltezeit auf Temperaturen von über 250 °C gehalten.

In Fig. 2 sind die Verhältnisse für ein 3/4-Zollrohr dargestellt, wobei gegenüber der Darstellung gemäß Fig. 1 mit einer auf 0,6 m/s verringerten Ausziehgeschwindigkeit bzw. einem Ausblasdruck von 6 bar gearbeitet wurde. Die Kurven 4 geben wiederum in Analogie zu der Darstellung nach Fig. 1 die außen und innen gemessenen Werte nach einem Abschrecken 13 s nach dem Ausziehen aus dem Bad wieder. Die Kurven 5 entsprechen den Werten nach einer Haltezeit von 60 s, wobei die durchgezogenen Linien wiederum den außen gemessenen und die strichlierte Linie den innen gemessenen Werten entsprechen.

In Fig. 3 sind die Verhältnisse bei einem 6/4-Zollrohr dargestellt, wobei als Ausziehgeschwindigkeit wiederum 0,7 m/s, als Abstreifdruck 1,1 bar und als Ausblasdruck 4 bar bei einer Ausblaszeit von 1,2 s gewählt wurde. Die Probenlänge betrug hier 400 mm. Die Kurven 6 geben in der bereits beschriebenen Weise die Außen- und Innenwerte der Zinkauflage nach einem Abschrecken 10 s nach dem Ausziehen aus dem Bad wieder. Die Kurven 7 zeigen die Verhältnisse nach einer Haltezeit von 75 s.

Der Darstellung gemäß Fig. 4 liegen 3-Zollrohre zu Grunde, die nach einer Tauchzeit von 140 s mit einer Geschwindigkeit von 0,5 m/s ausgezogen werden. Als Abstreifdruck wurde 1 bar und als Ausblasdruck 9 bar bei einer Ausblaszeit von 1,7 s angewendet. Die Probenlänge betrug 150 mm. Die Kurven 8 geben wiederum die Werte bei einem Abschrecken 10 s nach dem Ausziehen wieder, während die Kurven 9 nach einer Haltezeit von 60 s gemessen wurden.

In Fig. 5 wurden bei einer Zinkbadtemperatur von 460 °C 1/2-Zollrohre 60 s getaucht und unter einem Druck von 2 bar überschüssiges Zink abgestreift. Die Kurven 10 veranschaulichen die Werte, welche nach einem Abschrecken 10 s nach dem Ausziehen gemessen wurden, während die Kurven 11 die erhaltenen Werte nach einer Haltezeit von 90 s wiedergeben.

Die Korrosionsbeständigkeit von einer verlängerten Haltezeit bei Temperaturen von über 250 °C unterworfenen Rohren hat sich als mindestens gleichwertig der Korrosionsbeständigkeit von Rohren welche gemäß den bekannten Verfahren mit Zink beschichtet wurden, erwiesen. Auch Faltproben gemäß DIN 2444 leißen keine Mängel der erfindungsgemäßen Beschichtung erkennen.

## Patentansprüche

1. Verfahren zum Feuerverzinken von Eisen- oder Stahlrohren in automatischen Verzinkungsanlagen, bei welchem die zu verzinkenden Rohre nach dem Entfetten, Beizen, Spülen, Aufbringen von Flußmitteln und gegebenenfalls Trocknen in ein Zinkbad eingetaucht werden und nach dem Ausbringen aus dem Zinkbad abgeblasen und abgeschreckt werden, dadurch gekennzeichnet, daß die zu verzinkenden Rohre in das Zinkbad bis zur Aufnahme einer Zinkmenge/m² getaucht werden, welche nach dem Abblasen mit Luft und/oder Wasserdampf einem Flächengewicht der Zinkauflage/m^{z} entspricht, welches geringer ist als das gewünschte Flächengewicht der Zinkauflage/_{M}² und höchstens 95 % des gewünschten Flächengewichtes der Zinkauflage/m² entspricht, daß die verzinkten Rohre nach dem Ausbringen aus dem Zinkbad bei Temperaturen von über 250 °C bis zum Anwachsen der Zinkauflage auf das gewünschte Flächengewicht/M² gehalten werden, wobei eine intermetallische Zink-Eisenlegierungsschicht über einen Teilbereich von wenigstens 60 % der Schichtstärke der Zinkauflage durch Diffusion von Eisen in das Zink erzielt wird und eine äußerste Schicht der Zinkauflage von reinem Zink gebildet wird, und daß hierauf die verzinkten Rohre in an sich bekannter Weise abgeschreckt werden.

2. Verfahren nach Anspruch 1, dadurch gekennzeichnet, daß die Rohre in das Zinkbad bis zur Aufnahme einer Zinkmenge/m² getaucht werden, welche nach dem Abblasen mit Luft und/oder Wasserdampf etwa 85 % des gewünschten Flächengewichtes der Zinkauflage/m² entspricht.

3. Verfahren nach Anspruch 1 oder 2, dadurch gekennzeichnet, daß die verzinkten Rohre nach dem Ausbringen bis zum Anwachsen der Zinkauflage/M2 um wenigstens 10 %, vorzugsweise wenigstens 15 %, bei Temperaturen von über 250 °C gehalten werden.

4. Verfahren nach Anspruch 1, 2 oder 3, dadurch gekennzeichnet, daß die verzinkten Rohre nach dem Ausbringen aus dem Zinkbad bis zur Ausbildung einer intermetallischen Zink-Eisenlegierungsschicht über wenigstens 75 % der Schichtstärke der Zinkauflage bei Temperaturen von über 250 °C gehalten werden.

5. Verfahren nach einem der Ansprüche 1 bis 4, dadurch gekennzeichnet, daß die Haltezeit auf einer Temperatur von mehr als 250 °C nach dem Ausbringen der Rohre aus dem Zinkbad für die Erzielung einer Schichtstärke der intermetallischen Legierung von wenigstens 80 %, vorzugsweise wenigstens 90 %, der Schichtstärke der Zinkauflage gewählt wird.

6. Verfahren nach einem der Ansprüche 1 bis 5, dadurch gekennzeichnet, daß die maximale Dauer der Haltezeit der Rohre nach dem Ausbringen aus dem Zinkbad auf einer Temperatur von mehr als 250 °C so bemessen wird, daß die äußerste Schicht der Zinkauflage mit einer Schichtstärke von maximal 5 % der Gesamtstärke der Zinkauflage, von reinem Zink gebildet wird.

7. Verfahren nach einem der Ansprüche 1 bis 6, dadurch gekennzeichnet, daß die Rohre nach dem Ausbringen aus dem Zinkbad zwischen 10 und 120 s, vorzugsweise wenigstens 20 s, insbesondere 60 bis 90 s, auf Temperaturen von über 250 °C, vorzugsweise über 300 °C, gehalten werden.

8. Verfahren nach einem der Ansprüche 1 bis 7, dadurch gekennzeichnet, daß die Rohre 20 bis 180 s, vorzugsweise 20 bis 120 s, in das Zinkbad getaucht werden und hierauf außerhalb des Zinkbades bis zum Abschrecken 20 bis 120 s auf Temperaturen von über 250 °C gehalten werden.

9. Verfahren nach einem der Ansprüche 1 bis 8, dadurch gekennzeichnet, daß die Rohre während der Haltezeit an ruhender Luft oder in Wasserdampfatmosphäre gehalten werden.

10. Verfahren nach einem der Ansprüche 1 bis 9, dadurch gekennzeichnet, daß die Haltezeit bei Temperaturen von über 250 °C nach dem Ausbringen der Rohre aus dem Zinkbad länger bemessen wird als die Tauchzeit der Gegenstände in das Zinkbad.

11. Verfahren nach einem der Ansprüche 1 bis 10, dadurch gekennzeichnet, daß das Verfahren als Naßverzinkung durchgeführt wird.

12. Verfahren nach einem der Ansprüche 1 bis 11, dadurch gekennzeichnet, daß ein Zinkbad mit einem Zusatz von Aluminium im Ausmaß von 0,08 bis 0,5, vorzugsweise 0,2 Gew.%, eingesetzt wird.

## Claims

1. Process for galvanizing iron or steel tubes in automatic galvanizing plants, in which the tubes to be galvanized are, after degreasing, pickling, rinsing, applying fluxes and, if desired, drying, dipped into a bath of molten zinc and after removal from the zinc bath, are gas wiped and subsequently quenched, characterised in that the tubes to be galvanized are dipped into the zinc bath until having taken up a zinc coating weightlm² which, after gas wiping with air and/or steam, corresponds to a zinc coating weight/m² which is less than the desired zinc coating weight/m² and at maximum corresponds to 95 % of the desired zinc coating weight/m², that after removal from the zinc bath the galvanized tubes are kept at temperatures above 250 °C until the zinc deposit has increased to the desired weight/m², thereby obtaining an intermetallic layer of zinc-iron-alloy over a part of at least 60 % of the thickness of the zinc coating by the diffusion of iron into the zinc and providing an outermost layer of the zinc coating, consisting of pure zinc, and that subsequently the galvanized tubes are quenched in a manner known per se.

2. Process as claimed in claim 1, characterised in that the tubes are dipped into the zinc bath until they have taken up an amount of zinc/m² which corresponds, after gas wiping with air and/or steam, to approximately 85 % of the desired zinc coating weight/m².

3. Process as claimed in claim 1 or 2, characterized in that after removal from the zinc bath the galvanized tubes are kept at temperatures above 250 °C until the zinc deposit/m² has increased by at least 10 %, preferably at least 15 %.

4. Process as claimed in claim 1, 2 or 3, characterised in that after removal from the zinc bath the galvanized tubes are kept at temperatures above 250 °C until an intermetallic layer of zinc-iron-alloy has been formed over at least 75 % of the thickness of the zinc deposit.

5. Process as claimed in any one of claims 1 to 4, characterised in that the time interval during which the galvanized tubes are, after removal from the bath, kept at a temperature above 250 °C is selected such that a thickness of the layer of the intermetallic alloy of at least 80 %, preferably at least 90 %, of the thickness of the zinc deposit is achieved.

6. Process as claimed in any one of claims 1 to 5, characterised in that the maximum time interval during which the tubes are, after removal from the zinc bath, kept at a temperatur above 250 °C is selected such that the outermost layer of the zinc deposit consists of pure zinc and at maximum comprises 5 % of the total thickness of the zinc deposit.

7. Process as claimed in any one of claims 1 to 6, characterised in that the tubes are, after removal from the zinc bath, kept at temperatures above 250 °C, preferably above 300 °C, for 10 to 120 s, preferably for at least 20 s, particularly for 60 to 90 s.

8. Process as claimed in any one of claims 1 to 7, characterised in that the tubes are dipped into the zinc bath for 20 to 180 s, preferably for 20 to 120 s, and are then, prior to quenching, kept at temperatures above 250 °C outside of the zinc bath.

9. Process as claimed in any one of claims 1 to 8, characterised in that the tubes are kept at elevated temperatures in static air or in a steam atmosphere.

10. Process as claimed in any one of claims 1 to 9, characterised in that the time interval during which the tubes are kept at temperatures above 250 °C after removal from the zinc bath is selected longer than the dipping time interval of the articles in the zinc bath.

11. Process as claimed in any one of claims 1 to 10, characterised in that the process is a wet- galvanizing process.

12. Process as claimed in any one of claims 1 to 11, characterised in that a zinc bath is used to which aluminum has been added in an amount of 0,08 to 0,5, preferably 0,2 % by weight.

## Revendications

1. Procédé de galvanisation à chaud de tuyaux de fer ou d'acier dans des installations de galvanisation automatiques, dans lequel les tuyaux à galvaniser, après dégraissage, décapage, rinçage, application de fondants et le cas échéant séchage, sont plongés dans un bain de zinc et, après leur retrait du bain de zinc, sont soufflés et trempés, caractérisé en ce que les tuyaux à galvaniser sont plongés dans le bain de zinc jusqu'à la fixation d'une quantité de zinc/m² qui, après le soufflage avec de l'air et/ou de la vapeur d'eau, correspond à une masse surfacique du dépôt de zinc/m² qui est plus faible que la masse surfacique du dépôt de zinc/m² souhaitée et correspond au plus à 95 % de la masse surfacique du dépôt de zinc/m² souhaitée, en ce que les tuyaux galvanisés, après leur retrait du bain de zinc, sont maintenus à des températures de plus de 250 °C jusqu'à l'accroissement du dépôt de zinc à la masse surfacique/m2 souhaitée, une couche intermétallique d'alliage zinc-fer étant obtenue dans un domaine partiel d'au moins 60 % de l'épaisseur de couche du dépôt de zinc par diffusion de fer dans le zinc et une couche la plus externe du dépôt de zinc en zinc pur étant formée et en ce que les tuyaux galvanisés sont ensuite trempés d'une manière connue en soi.

2. Procédé suivant la revendication 1, caractérisé en ce que les tuyaux sont plongés dans le bain de zinc jusqu'à la fixation d'une quantité de zinc/m² qui correspond, après soufflage à l'air et/ou à la vapeur d'eau, à environ 85 % de la masse surfacique du dépôt de zinc/m² souhaité.

3. Procédé suivant les revendications 1 ou 2, caractérisé en ce que les tuyaux galvanisés sont maintenus après leur retrait jusqu'à un accroissement du dépôt de zinc/m² d'au moins 10 %, de préférence d'au moins 15 %, à des températures de plus de 250 °C.

4. Procédé suivant les revendications 1, 2 ou 3, caractérisé en ce que les tuyaux galvanisés, après leur retrait du bain de zinc sont maintenus jusqu'à la formation d'une couche d'alliage intermétallique zinc-fer supérieure à au moins 75 % de l'épaisseur de couche du dépôt de zinc à des températures de plus de 250 °C.

5. Procédé suivant l'une des revendications 1 à 4, caractérisé en ce que le temps de maintien à une température de plus de 250 °C après le retrait des tuyaux du bain de zinc est choisi pour l'obtention d'une épaisseur de couche de l'alliage intermétallique d'au moins 80 %, de préférence d'au moins 90 % de l'épaisseur de couche du dépôt de zinc.

6. Procédé suivant l'une des revendications 1 à 5, caractérisé en ce que la durée maxima du temps de maintien des tuyaux après leur retrait du bain de zinc à une température de plus de 250 °C est fixée de telle sorte que la couche la plus externe, en zinc pur, est formée avec une épaisseur de couche de 5 % au maximum de l'épaisseur totale du dépôt de zinc.

7. Procédé suivant l'une des revendications 1 à 6, caractérisé en ce que les tuyaux, après leur retrait du bain de zinc, sont maintenus entre 10 et 120 s, de préférence au moins 20 s, en particulier 60 à 90 s, à des températures de plus de 250 °C, de préférence au-dessus de 300 °C.

8. Procédé suivant l'une des revendications 1 à 7, caractérisé en ce que les tuyaux sont plongés 20 à 180 s, de préférence 20 à 120 s, dans le bain de zinc, puis sont maintenus en dehors du bain de zinc jusqu'à la trempe 20 à 120 s à des températures au-dessus de 250 °C.

9. Procédé suivant l'une des revendications 1 à 8, caractérisé en ce que les tuyaux sont maintenus pendant le temps du maintien dans l'air au repos ou dans une atmosphère de vapeur d'eau.

10. Procédé suivant l'une des revendications 1 à 9, caractérisé en ce que le temps de maintien à des températures au-dessus de 250 °C après le retrait des tuyaux du bain de zinc est plus long que le temps d'immersion des objets dans le bain de zinc.

11. Procédé suivant l'une des revendications 1 à 10, caractérisé en ce que le procédé est effectué sous forme de galvanisation humide.

12. Procédé suivant l'une des revendications 1 à 11, caractérisé en ce qu'on utilise un bain de zinc avec une addition d'aluminium de 0,08 à 0,5, de préférence 0,2 % en poids.
